# EUROPÄISCHE PATENTSCHRIFT

(11) **EP 0 162 143 B1**
(45) Veröffentlichungstag und Bekanntmachung des Hinweises auf die Patenterteilung: **25.04.1990**
(21) Anmeldenummer: 84115569.0
(22) Anmeldetag: 17.12.1984
(51) Int. Cl.: C22C 1/00

(54) **Verfahren zur Herstellung eines metallischen Körpers unter Verwendung einer amorphen Legierung**
Process for manufacturing a metallic object using an amorphous alloy
Procédé de fabrication d'un corps métallique par la mise en oeuvre d'un alliage amorphe

(30) Priorität: 16.05.1984 DE 3418209
(43) Veröffentlichungstag der Anmeldung: 27.11.1985
(73) Patentinhaber: SIEMENS AKTIENGESELLSCHAFT, 80333 München (DE)
(72) Erfinder: Schultz, Ludwig, Dr., D-8521 Bubenreuth (DE); Gaube, Franz, D-8522 Herzogenaurach (DE)

(56) Entgegenhaltungen:
- EP-A- 0 099 515
- GB-A- 2 111 871
- US-A- 3 465 430
- FRANKFURTER ZEITUNG: BLICK DURCH DIE WIRTSCHAFT, Band 27, Nr. 23, 1. Februar 1984, Seite 5, Frankfurter allgemeine Zeitung, Frankfurt, DE; "Grossproduktion amorpher Metalle"
- PHYSICAL REVIEW LETTERS, Band 51, Nr. 5, 1. August 1983, Seiten 415-418, The American Physical Society, New York, US; R.B. SCHWARZ et al.: "Formation of an amorphous alloy by solid-state reaction of the pure polycrystalline metals"

## Beschreibung

Die Erfindung bezieht sich auf ein Verfahren zur Herstellung eines metallischen Körpers unter verwendung einer aus mindestens zwei vorbestimmten Ausgangselementen oder -verbindungen gebildeten amorphen Legierung, insbesondere eines metallischen Glases, bei welchem Verfahren ein Vorprodukt mit jeweils benachbarten Schichten aus den Ausgangselementen oder -verbindungen mit jeweiliger Schichtdicke von höchstens 0,001 mm erstellt wird, anschließend in einer schnellen Diffusionsreaktion bei einer vorbestimmten, verhältnismäßig niedrigen Temperatur aus dem Vorprodukt ein Zwischenprodukt mit dem nicht-kristallinen Gefüge ausgebildet wird und schließlich das Zwischenprodukt zu dem metallischen Körper weiterverarbeitet wird. Ein derartiges Verfahren ist z.B. in "Frankfurter Zeitung: Blick durch die Wirtschaft"-Herausgeber: "Frankfurter Allgemeine Zeitung"-, 27, Jahrgang, Nr. 23, 1.2.1984, Seite 5 angedeutet.

Als "metallische Gläser" bezeichnete Materialien sind allgemein bekannt (vgl. z.B. "Zeitschrift für Metallkunde", Bande 69, 1978, Heft 4, Seiten 212 bis 220 oder "Elektrotechnik und Maschinenbau", 97. Jahrgang, Sept. 1980, Heft 9, Seiten 378 bis 385). Bei diesen Materialien handelt es sich im allgemeinen um spezielle Legierungen, die aus mindestens zwei vorbestimmten, auch als Legierungspartner bezeichneten Ausgangselementen oder -verbindungen mittels besonderer Verfahren hergestellt sind. Diese speziellen Legierungen weisen anstelle eines kristallinen ein glasartiges, amorphes Gefüge auf un besitzen deshalb Eigenschaften bzw. Eigenschaftskombinationen, die denen kristalliner metallischer Werkstoffe überlegen sind. So können sich metallische Gläser insbesondere durch hohe Verschleiß- und Korrosions festigkeit, große Härte und Zugfestigkeit bei gleichzeitiger guter Duktilität sowie durch besondere magnetische Eigenschaften auszeichnen.

Die Herstellung metallischer Gläser erfolgt bisher im allgemeinen durch schnelles Abschrecken aus der Schmelze. Dieses Verfahren erfordert jedoch, daß mindestens eine Dimension des Materials kleiner als etwa 0,1 mm ist. Ferner wurde vorgeschlagen, metallische Gläser durch eine Festkörperreaktion herzustellen, wenn einer der Legierungspartner im anderen schnell diffundiert, während der andere Partner bei einer vorbestimmten, verhältnismäßig niedrigen Temperatur praktisch unbeweglich ist. Eine derartige Diffusionsreaktion wird im allgemeinen auch als anomale, schnelle Diffusion bezeichnet. Für eine solche Reaktion müssen bestimmte energetische Voraussetzungen gegeben sein (vgl. z.B. Physical Review Letters", vol. 51, no. 5, August 1983, Seiten 415 bis 418 oder "Journal of Non-Crystalline Solids", vol. 61 und 62, 1984, Seiten 817 bis 822). So ist insbesondere eine exotherme Reaktion der beiden Legierungspartner vorauszusetzen.

Bei diesem Verfahren der schnellen Diffusion wurden weniger als 0,001 mm dicke Schichten der Legierungspartner abwechselnd aufeinandergelegt und das so ausgebildete sandwichartige Vorprodukt bei für das Verfahren typischen Temperaturen zwischen 100 und 300°C erhitzt, wobei ein Zwischenprodukt als Halbzeug mit einer dünnen Schicht des nichtkritallinen Gefüges des metallischen Glases ausgebildet wird. Anschließend kann dann dieses Halbzeug aus dem sehr dünnen metallischen Glas zu einem metallischen Körper als Endprodukt in bekannter Weise weiterverarbeitet werden.

Für verschiedene Anwendungen wäre es jedoch wünschenswert, wenn metallische Gläser in beliebiger Form und Abmessung, insbesondere mit größeren Dicken zur Verfügung stünden. Um zu derartigen dickeren metallischen Gläsern zu gelangen, wurde für das Verfahren der schnellen Diffusion vorgeschlagen, Metallpulver in der gewünschten Zusammensetzung zu mischen, durch Verformung zu kompaktieren und das so ausgebildete Vorprodukt durch anomale schnelle Diffusion in das gewünschte Zwischenprodukt zu überführen (vgl. z.B. die genannte Veröffentlichung "Blick durch die Wirtschaft"). Bei diesem Verfahren treten jedoch einige Schwierigkeiten auf. So müssen die sich an der Oberfläche der Metallpulver befindlichen Oxidschichten durch die Verformung entfernt werden. Außerdem ist das sich bei der Kompaktierung und Verformung ergebende Gefüge sehr unregelmäßig.

Aufgabe der vorliegenden Erfindung ist es, das eingangs genannte Verfahren so auszugestalten, daß mit ihm metallische Körper mit verhältnismäßig ausgedehnter Form und Abmessung unter Verwendung von amorphen Legierungen, insbesondere metallischen Gläsern großtechnisch zu erstellen sind.

Diese Aufgabe wird erfindungsgemäß dadurch gelöst, daß zunächst ein Ausgangsprodukt mittels einer Bündelungs- oder Schichtungstechnik aus einer vorbestimmten Anzahl von untereinander benachbarten Einzelteilen aus den jeweiligen Ausgangselementen bzw. -verbindungen zusammengefügt wird und daß dann aus diesem Ausgangsprodukt durch mindestens eine querschnittsvermindernde Verformungsbehandlung das Vorprodukt mit den vorbestimmten Schichtdicken aus den Ausgangselementen bzw. -verbindungen erstellt wird.

Die mit dieser Ausgestaltung des erfindungsgemäßen Verfahrens verbundenen Vorteile sind insbesondere darin zu sehen, daß es aufgrund der an sich bekannte Bündelungs- oder Schichtungstechnik auf verhältnismäßig einfache Weise ermöglicht ist, die erwünschten amorphen Legierungen auch mit größeren Dicken zu erhalten. Entsprechende Bündelungs- oder Schichtungstechniken sind beiselsweise zur Herstellung von Supraleitern allgemein üblich (vgl. z.B. die US-P-Sen 3 218 693, 3 296 684, 3 273 092 oder 3 465 430).

Vorteilhafte Ausgestaltungen des erfindungsgemäßen Verfahrens gehen aus den Unteransprüchen hervor.

Die Erfindung wird nachfolgend noch weiter anhand der Herstellung eines metallischen Glases erläutert, deren vorbestimmte Ausgangselemente oder -verbindungen nicht alle unbedingt metallisch sein müssen, sondern zum Teil auch Metalloide sein können.

Das herzustellende metallische Glas soll eine mittlere Zusammensetzung AₓBy aufweisen, wobei A und B die beispielsweise metallischen Ausgangselemente sowie x und y Atomprozente bedeuten. Zum Aufbau des Ausgangsproduktes werden handelsübliche Folien der Metalle A und B mit Dicken zwischen 0,001 mm und 1 mm, vorzugsweise zwischen 0,01 und 0,1 mm verwendet. Über das Verhältnis der Dicke der Folien A und B wird die spätere mittlere Zusammensetzung der Legierung AB festgelegt. Statt einer Folie des Metalls A oder B können auch mehrere übereinandergeschichtete Folien eines Metalls verwendet werden, um die richtigen Schichtdicken des jeweiligen Metalls einzustellen. Diese Folien werden nun, nachdem sie in geeigneter Weise geschichtet wurden, auf Dikken zwischen 0,00005 und 0,001 mm, vorzugsweise zwischen 0,0001 und 0,0005 mm verformt, da die Diffusionslängen bei den zur Verfügung stehenden Temperaturen, die bekanntlich unterhalb der Kristallisationstemperatur des jeweiligen metallischen Glases AB liegen, sehr gering sind. Der bei der Verformung benötigte Verformungsgrad entspricht dem Verhältnis der Ausgangsfoliendicke zu der für die Diffusionsglühung gewünschten Schichtdicke.

Die jeweilige Bündelungstechnik richtet sich dann nach dem benötigten Verformungsgrad sowie der gewünschten Verformung des Ausgangsproduktes. Unter Umständen ist eine mehrfache Bündelung angebracht. Die erste Bündelung läßt sich entweder durch alternierendes Aufeinanderlegen entsprechend geschnittener Folien der Metalle A und B oder durch gemeinsames Aufwickeln der übereinandergelegten Folien vornehmen. Im letzteren Fall kann das Aufwickeln entweder oval oder kreisförmig erfolgen. Diese Folienbündel können somit aus beliebig vielen Doppel-Folienlagen bestehen unter Berücksichtigung der Ausgangsdicke der Folien und gewünschten Enddicke des Bündels nach der Verformung. Typische Werte liegen zwischen 50 und 500 Lagen. Die Folienbündel werden dann zur Verformung vorteilhaft in eine geeignete Hülle, z.B. aus Stahl oder Kupfer, gesteckt.

Zur Herstellung eines Bleches aus metallischem Glas eignet sich besonders eine Bündelung durch alternierendes Aufeinanderlegen oder ovales Aufwickeln der Folien. Die Verformung erfolgt hier zweckmäßig durch Walzen. Die Hülle des so hergestellten Vorproduktes läßt sich nach der Verformung entweder mechanisch oder chemisch entfernen.

Eine Bündelung durch kreisförmiges Aufwikkeln eignet sich zur Herstellung eines draht-oder stabförmigen Zwischenkörpers aus dem metallischen Glas. Hierzu wird das das Ausgangsprodukt bildende Folienbündel mit Hülle durch Hämmern, Drahtziehen oder Profilwalzen auf den gewünschten Durchmesser des zu erstellenden Vorproduktes verformt. Auch nichtkreisförmige Profile können auf diese Weise hergestellt werden.

Sind nach Anschluß dieser Verformungsschritte entweder die Einzelfolien noch zu dick, um eine vollständige Diffusionsreaktion in angemessener Zeit zu ermöglichen oder werden größere Endabmessungen für das Zwischenprodukt gewünscht, so kann sich gegebenenfalls ein zweiter Bündelungsschritt anschließen, mit dem sich dann auch die gewünschte Form des Zwischenprodukts herstellen läßt.

Für die Herstellung von Blechen können ferner die vorerwähnten Techniken entsprechend angewandt werden, indem statt der Doppellagen der Metallfolien A und B in dem Ausgangsprodukt bereits verformte Folienbündel verwendet werden. Dabei können wieder beliebig viele Lagen in einer Hülle gebündelt werden. Allerdings ist darauf zu achten, daß die folgende Verformung zur Herstellung des Vorproduktes durch Walzen für eine gute Kompaktierung ausreicht. Drähte oder Stäbe können in einem zweiten Bündelungsschritt entweder entsprechend der obenerwähnten Technik durch kreisförmiges Aufwickeln oder aber durch Bündeln der im ersten Bündelungsschritt erzeugten Drähte in einer Hülle und geeigneter Verformung hergestellt werden.

Zur Herstellung von Rohren wird das in einem ersten Bündelungsschritt erzeugte Folienbündel auf ein dünnes Rohr, z.B. aus Stahl, aufgewickelt und dann in ein zweites Rohr als Hülle hineingesteckt. Die Verformung zu dem Vorprodukt erfolgt dann durch Rohrziehen oder Rohrhämmern. Die Hüllrohre können nach Abschluß der Verformung mechanisch oder chemisch wieder entfernt werden.

Unter besonderen Umständen kann auch auf eine Hülle bei der ersten oder zweiten Bündelung verzichtet werden.

Ist nach Abschluß der Verformung des gewünschte Vorprodukt mit den vorbestimmten Schichtdicken aus den Ausgangselementen oder Verbindungen erstellt, erfolgt die Umwandlung dieses Vorproduktes zu dem Zwischenprodukt durch eine geeignete Temperaturbehandlung unter Ausnutzung der anomalen, schnellen Diffusion in bekannter Weise (vgl. die genannten Literaturstellen "Phys. Rev. Lett." oder "J. Non-Cryst. Sol."). Hierbei ist zu beachten, daß je feiner das Gefüge ist, desto niedrigere Temperaturen oder desto kürzere Glühzeiten für die vollständige Umwandlung ausreichen. Die Glühtemperatur muß dabei auf jeden Fall in bekannter Weise unterhalb der Kristallisationstemperatur des metallischen Glases liegen.

Das erfindungsgemäße Verfahren kann bei allen Systemen angewandt werden, bei denen sich die amorphe Phase in einer schnellen Diffusionsreaktion erzeugen läßt. Entsprechende Elementkombinationen, bei denen anomale, schnelle Diffusion auftritt, sind allgemein bekannt (vgl. z.B. "Journal of Nuclear Materials", vol. 69 und 70, 1978, Seiten 70 bis 96). Insbesondere sind zu nennen:
-Ni, Co, Fe, Cu, Ag oder Au in Ti, Zr, Hf, Nb, Y, La, Pb, Sn oder Ge sowie in Lanthaniden oder Actiniden;
-B, C in Fe, Ni oder Co.

Neben diesen Elementkombinationen können auch einer oder beide Partner aus einer Verbindung, insbesondere aus einer Legierung mehrerer Elemente bestehen. Als Beispiel hierfür ist B in FeNi aufzuführen.

Ist nur einer der beiden Partner verformbar, so kann das obige Verfahren so abgewandeltwerden, daß der nichtverformbare Partner in Pulverform hinzugegeben wird. Hierzu wird das Pulver auf die Folie des verformbaren Partners aufgebracht, beispielsweise aufgestreut oder aufgespritzt, zwischen zwei entsprechende Folien eingelegt oder eingewalzt. Ein entsprechendes Beispiel ist FeNi-B, wo das Bor nicht verformbar ist.

Das erfindungsgemäße Verfahren wird nachfolgend noch anhand von zwei Ausführungsbeispielen weiter erläutert.

### Ausführungsbeispiel 1

Zur Herstellung eines amorphen Ni-Zr-Bleches werden 0,025 mm dicke Ni- und Zr-Folien übereinandergelegt und zu einem ovalen Bündel aufgerollt, das dann in einem Stahlmantel durch Walzen verformt wird. Die Gesamtdicke wird dabei von 10 mm auf 0,5 mm reduziert. Dabei verringert sich die Dicke der einzelnen Folien auf ca. 0,0012 mm. Nun wird der Stahlmantel durch chemisches Ätzen beispielsweise mit HCI entfernt. Die Ni-Zr-Verbundbleche werden darauf in einem zweiten Bündelungsschritt in einem Stahlmantel 19fach gebündel und in diesem ebenfalls durch Walzen verformt. Die Gesamtdicke wird dabei wiederum von 10 mm auf 0,5 mm reduziert. Das so entstandene, als Vorprodukt dienende Folienpaket ist dann 0,25 mm dick, 10 mm breit und ca. 300 mm lang. Dabei sind die Einzelfolien zwischen 0,0001 und 0,0005 mm dick. Eine Glühung dieses Vorproduktes zur Ausbildung des Zwischenproduktes bei Temperaturen zwischen 180°C und 400°C, vorzugsweise zwischen 250°C und 350°C für Zeiten zwischen 2 bis 100 Stunden führe dann zur Bildung des amorphen Ni-Zr. Die Bildung diese amorphen Zustandes kann durch Röntgenuntersuchungen verfolgt werden.

### Ausführungsbeispiel II

Zur Herstellung eines amorphen Ni-Zr-Drahtes wird entsprechend dem Ausführungsbeispiel die Doppellage aus Ni- und Zr zu einer Spirale mit etwa 200 Windungen aufgerollt, die dann in einem runden Stahlmantel durch Hämmern und Drahtziehen verformt wird. Dabei wird der Gesamtdurchmesser von 15 mm auf 0,6 mm reduziert. Der Stahlmantel wird dann durch Ätzen mit HCI entfernt. Die Dicke der einzelnen Folien ist hierbei auf ca. 0,001 mm verringert worden. In einem zweiten Bündelungsschritt werden 91 dieser so entstandenen Folienverbunddrähte in einem Stahlmantel mit 8 mm Außendurchmesser gebündelt und erneut durch Hämmern und Drahtziehen auf 1,2 mm verformt. Nach Ablösen des Stahlmantels verbleiben 0,8 mm dicke Ni-Zr-Drähte aus Vorprodukte. Diese Drähte können dann in einer dem Ausführungsbeispiel I entsprechenden Glühbehandlung zu dem metallischen Glas reagieren.

Gemäß den Ausführungsbeispielen, wurde davon ausgegangen, daß derzu erstellende metallische Körper in dem Endprodukt ein amorphes, d.h. nicht-kristallines Gefüge, insbesondere das eines metallischen Glases aufweist. Das erfindungsgemäße Verfahren kann jedoch besonders vorteilhaft auch zur Herstellung von mikrokristallinen Materialien über den Umweg des amorphen Zustands vorgesehen werden. Dementsprechend können Zwischenprodukte aus z.B. Nd-Fe-B-Legierungen zunächst in amorpher Form gemäß der Erfinding hergestellt werden. Bei einer folgenden Glühbehandlung wird dann diese Legierung kristallisiert. Das hierbei entstehende mikrokristalline Gefüge weist ausgezeichnete hartmagnetische Eigenschaften auf (vgl. z.B. "Applied Physics Letters", vol. 44, no. 1, Jan. 1984, Seiten 148 und 149).

Ferner ist es bei dem erfindungsgemäßen Verfahren nicht unbedingt erforderlich, daß man mindestens eines der Ausgangselemente bzw. eine der -verbindungen in Folienform vorsieht. Statt durch Aufeinanderlegen oder Bündeln von Folien kann man nämlich das Ausgagnsprodukt auch durch Bündeln von Stäben oder Drähten der beiden Ausgangselemente bzw. -verbindungen ausbilden. Darüber hinaus ist es auch möglich, von Rohren aus einem der Ausgangselemente bzw. aus einer der-verbindungen auszugehen, die mit dem anderen Element bzw. der anderen Legierung gefüllt sind. Diese Rohre werden dann in bekannter Weise zu dem Ausgangsprodukt gebündelt. Das andere Ausgangselement bzw. die andere Ausgangslegierung kann dabei in fester Form als Draht oder Stab oder auch in Pulverform vorliegen. Auch kann von einem draht- oder stabförmigen Ausgangselement bzw. einer entsprechenden -verbindung ausgegangen werden, die mit einer mantelförmigen Schicht aus dem mindestens einen weiteren Element bzw. der mindestens einen weiteren Verbindung versehen wird. Entsprechende, für diese Verfahren geeignete Bündelungstechniken sind beispielsweise aus der Supraleitertechnik allgemein bekannt.

## Patentansprüche

1. Verfahren zur Herstellung eines metallischen Körpers unter Verwendung einer aus mindestens zwei vorbestimmten Ausgangselementen oder -verbindungen gebildeten amorphen Legierung, insbesondere eines metallischen Glases, bei welchem Verfahren
a) ein Vorprodukt mit jeweils benachbarten Schichten aus den Ausgangselementen oder -verbindungen mit jeweiliger Schichtdicke von höchstens 0,001 mm erstellt wird,
b) anschließend in einer schnellen Diffusionsreaktion bei einer vorbestimmten, verhältnismäßig niedrigen Temperatur aus dem Vorprodukt ein Zwischenprodukt mit dem nicht-kristallinen Gefüge ausgebildet wird, und
c) schließlich das Zwischenprodukt zu dem metallischen Körper weiterverarbeitet wird,
dadurch gekennzeichnet, daß zunächst ein Ausgangsprodukt mittels einer Bünderlungs- oder Schichtungstechnik aus einer vorbestimmten Anzahl von untereinander benachbarten Einzelteilen aus den jeweiligen Ausgangselementen bzw. -verbindungen zusammengefügt wird und daß dann aus diesem Ausgangsprodukt durch mindestens eine querschnittsvermindernde Verformungsbehandlung das Vorprodukt mit den vorbestimmten Schichtdicken aus den Ausgangselementen bzw. -verbindungen erstellt wird.

2. Verfahren nach Anspruch 1, dadurch gekennzeichnet, daß eine mehrfache Bündelung oder Schichtung der Ausgangselemente bzw. -verbindungen vorgenommen wird.

3. Verfahren nach Anspruch 1 oder 2, dadurch gekennzeichnet, daß mindestens eines der Ausgangselemente bzw. eine der -verbindungen in Folienform vorgesehen wird.

4. Verfahren nach Anspruch 3, dadurch gekennzeichnet, daß alle Ausgangselemente bzw. -verbindungen als Folien zu dem Ausgangsprodukt zusammengefügt werden.

5. Verfahren nach Anspruch 1 oder 2, dadurch gekennzeichnet, daß mindestens eines der Ausgangselemente bzw. eine der -verbindung in Draht- oder Stabform vorgesehen wird.

6. Verfahren nach Anspruch 5, dadurch gekennzeichnet, daß alle Ausgangselemente bzw. -verbindungen als Drähte oder Stäbe zu dem Ausgangsprodukt zusammengefügt werden.

7. Verfahren nach Anspruch 1 oder 2, dadurch gekennzeichnet, daß eines der Ausgangselemente bzw. einer der -verbindungen in Rohrform vorgesehen wird und mit dem mindestens einen weiteren Ausgangselement bzw. der mindestens einen weiteren -verbindung als Kern ausgefüllt wird.

8. Verfahren nach Anspruch 7, dadurch gekennzeichnet, daß das mindestens eine weitere Ausgangselement bzw. die mindestens eine weitere -verbindung in das rohrförmige Ausgangselement bzw. die rohrförmige -verbindung in Draht-oder Stabform oder pulverförmig eingebracht wird.

9. Verfahren nach Anspruch 5, dadurch gekennzeichnet, daß das eine draht- oder stabförmige Ausgangselement bzw. die eine draht- oder stabförmige -verbindung mit dem weiteren Ausgangselement bzw. der weiteren -verbindung unmantelt wird.

10. Verfahren nach Anspruch 3, dadurch gekennzeichnet, daß eines der Ausgangselemente bzw. eine der-verbindungen in Pulverform zu dem mindestens einen weiteren folienförmigen Ausgangselement bzw. der weiteren folienförmigen -verbindung hinzugefügt wird.

11. Verfahren nach Anspruch 10, dadurch gekennzeichnet, daß das pulverförmige Ausgangselement bzw. die pulverförmige -verbindung auf das weitere Ausgangselement bzw. die weitere -verbindung aufgestreut oder aufgespritzt wird.

12. Verfahren nach Anspruch 10, dadurch gekennzeichnet, daß das pulverförmige Ausgangselement bzw. die pulverförmige -verbindung zwischen zwei Folien aus dem weiteren Ausgangselement bzw. der weiteren -verbindung eingelegt und/oder eingewalzt wird.

13. Verfahren nach einem der Ansprüche 1 bis 12, dadurch gekennzeichnet, daß das nicht-kristalline Gefüge des Zwischenproduktes durch eine vorbestimmte Glühbehandlung in ein mikrokristallines Gefüge umgewandelt wird.

14. Verfahren nach einem der Ansprüche 1 bis 13, dadurch gekennzeichnet, daß neben mindestens einem metallischen Ausgangselement oder einer metallischen Ausgangsverbindung als mindestens ein weiteres Ausgangselement bzw. weitere -verbindung ein Metalloid verwendet wird.

15. Verfahren nach einem der Ansprüche 1 bis 14, dadurch gekennzeichnet, daß als die mindestens eine Ausgangsverbindung eine Legierung vorgesehen wird.

## Revendications

1. Procédé pour la fabrication d'un corps métallique avec mise en oeuvre d'un alliage amorphe, en particulier d'un verre métallique, forme a partir d'au moins deux éléments de départ ou deux composés de départ prédéterminés, procédé dans lequel
a) on réalise une ébauche à couches voisines formées avec les éléments de départ ou les composés de départ et ayant chacune une épaisseur de couche au plus égale à 0,001 mm,
b) on forme ensuite, à partir de l'ébauche, par une réaction de diffusion rapide à une température relativement faible et prédéterminée, un produit intermédiaire à texture non cristalline, et
c) finalement le produit intermédiaire est transformé en le corps métallique,
caractérisé par le fait que tout d'abord un produit de départ est assemblé, à l'aide d'une technique d'embottelage ou d'impilage, à partir d'un nombre prédéterminé de parties individuelles voisines entre elles et constituées par les éléments de départ ou les composés de départ concernés et qu'ensuite on réalise, à partir de ce produit de départ et par au moins un traitement de déformation réduisant la section transversale, l'ébauche avec les épaisseurs prédéterminées en les éléments de départ ou les composés de départ.

2. Procédé selon la revendication 1, caractérisé par le fait que l'on procède à un embottelage répété ou à un empilage répété des éléments de départ ou des composés de départ.

3. Procédé selon la revendication 1 ou 2, caractérisé par le fait qu'au moins l'un des éléments de départ ou l'un des composés de départ est prévu sous la forme d'une feuille.

4. Procédé selon la revendication 3, caractérisé par le fait que tous les éléments de départ ou tous les composés de départ sont assemblés sous la forme de feuilles en le produit de départ.

5. Procédé selon la revendication 1 ou 2, caractérisé par le fait qu'au moins l'un des éléments de départ ou l'un des composés de départ est prévu sous la forme d'un fil ou d'une tige.

6. Procédé selon la revendication 5, caractérisé par le fait que tous les éléments de départ ou tous les composés de départ sont assemblés sous la force de fils ou de tiges en le produit de départ.

7. Procédé selon la revendication 1 ou 2, caractérisé par le fait que l'un des éléments de départ ou l'un des composés de départ est prévu sous une forme tubulaire et qu'il est rempli, pour en former le noyau, avec au moins un autre élément de départ ou au moins un autre composé de départ.

8. Procédé selon la revendication 7, caractérisé par le fait que ledit au moins autre élément de départ ou ledit au moins autre composé de départ est introduit dans l'élément de départ tubulaire ou dans le composé de départ tubulaire sous la forme d'un fil, d'une tige ou d'une poudre.

9. Procédé selon la revendication 5, caractérisé par le fait que l'élément de départ en forme de fil ou de tige, ou le composé de départ en forme de fil ou de tige est enveloppé avec ledit autre élément de départ ou ledit autre composé de départ.

10. Procédé selon la revendication 3, caractérisé par le fait que l'un des éléments de départ ou l'un des composés de départ est ajouté sous la forme d'une poudre audit au moins autre élément de départ en forme de feuille ou audit au moins autre composé en forme de feuille.

11. Procédé selon la revendication 10, caractérisé par le fait que l'élément de départ en forme de poudre ou le composé de départ en forme de poudre est répandu ou pulvérisé sur ledit autre élément de départ ou sur ledit autre composé de départ.

12. Procédé selon la revendication 10, caractérisé par le fait que l'élément de départ sous la forme d'une poudre ou le composé de départ sous la forme d'une poudre est introduit et/ou est incorporé par laminage entre deux feuilles faites avec ledit autre élément de départ ou avec ledit autre composé de départ.

13. Procédé selon l'une des revendications 1 à 12, caractérisé par le fait que la texture du produit intermédiaire est transformée par un traitement de recuit prédéterminée en une texture microcristalline.

14. Procédé selon l'une des revendications 1 à 13, caractérisé par le fait qu'en plus d'au moins un élément de départ métallique ou d'au moins un composé de départ métallique, on utilise un métalloïde en tant qu'au moins ledit autre élément de départ ou ledit autre composé de départ.

15. Procédé selon l'une des revendications 1 à 14, caractérisé par le fait qu'il est prévu un alliage en tant que ledit au moins composé de départ.

## Claims

1. Process for manufacturing a metallic body using an amorphous alloy in particular a metallic glass, formed from at least two predetermined starting elements or starting compounds, in which method
a) a preliminary product is produced which has respectively adjacent layers of said starting elements or starting compounds, with each respective layer having a thickness of at the most 0.001 mm,
b) then in a rapid diffusion reaction at a predetermined comparatively low temperature an intermediate product having a non-crystalline structure is formed from the preliminary product and
c) finally the intermediate product is further processed to form the metallic body,
characterised in that first of all a starting product is formed by means of a bundling or stacking technique from a predetermined number of mutually adjacent individual parts of the respective starting elements or starting compounds, and in that from this starting product the preliminary product with the predetermined layer thicknesses of the starting elements or starting compounds is then produced by at least one cross-section reducing deformation treatment.

2. Process according to claim 1, characterised in that multiple bundling or stacking of the starting elements or starting compounds is carried out.

3. Process according to claim 1 or 2, characterised in that at least one of the starting elements or one of the starting compounds is provided in foil form.

4. Process according to claim 3, characterised in that all the starting elements or starting compounds are combined as foils to form the starting product.

5. Process according to claim 1 or 2, characterised in that at least one of the starting elements or one of the starting compounds is provided in the form of a wire or a rod.

6. Process according to claim 5, characterised in that all the starting elements or starting compounds are combined as wires or rods to form the starting product.

7. Process according to claim 1 or 2, characterised in that one of the starting elements or one of the starting compounds is provided in tubular form and is filled with the at least one further starting element or the at least one further starting compound as a core.

8. Process according to claim 7, characterised in that into the starting element in tubular form or the starting compound in tubular form is introduced the at least one further starting element of the at least one further starting compound in the form of a wire or a rod or a powder.

9. Process according to claim 5, characterised in that the one starting element in wire or rod form and/or the one starting compound in wire or rod form is jacketed with the further starting element or the further starting compound.

10. Process according to claim 3, characterised in that one of the starting elements or one of the starting compounds is added in powder form to the at least one other foil-form starting element or the further foil-form starting compound.

11. Process according to claim 10, characterised in that the powder-form starting element or the powder-form starting compound is sprinkled or sprayed onto the further starting element or the further starting compound.

12. Process according to claim 10, characterised in that the powder-form starting element or the powder-form starting compound is inserted and/or rolled between two foils from the further starting element or the further starting compound.

13. Process according to one of claims 1 to 12, characterised in that the non-crystalline structure of the intermediate product is converted into a micro-crystalline structure by a predetermined annealing treatment.

14. Process according to one of claims 1 to 13, characterised in that apart from at least one metallic starting element or one metallic starting compound a metalloid is used as at least one further starting element or further starting compound.

15. Process according to one of claims 1 to 14, characterised in that an alloy is provided as the at least one starting compound.
